# EUROPÄISCHE PATENTSCHRIFT

(11) **EP 0 846 197 B1**
(45) Veröffentlichungstag und Bekanntmachung des Hinweises auf die Patenterteilung: **22.03.2000**
(21) Anmeldenummer: 96926310.2
(22) Anmeldetag: 20.08.1996
(51) Int. Cl.: D02J 1/22

(54) **VERFAHREN ZUR HERSTELLUNG EINES HOCHFESTEN, HOCHSCHRUMPFENDEN POLYAMID-66-FILAMENTGARNS**
PROCESS FOR PRODUCING A HIGH-STRENGTH, HIGH-SHRINKAGE POLYAMIDE 66 FILAMENT YARN
PROCEDE DE FABRICATION D'UN FIL CONTINU EN POLYAMIDE 66 A HAUTE RESISTANCE ET A RETRAIT ELEVE

(30) Priorität: 24.08.1995 CH 241595
(43) Veröffentlichungstag der Anmeldung: 10.06.1998
(73) Patentinhaber: Rhodia Filtec AG, 6021 Emmenbrücke (CH)
(72) Erfinder: FISCHER, Klaus, CH-6004 Luzern (CH); LINZ, Hans, CH-6010 Kriens (CH); BERGER, Luzius, F-81380 Lescure d'Albigeois (FR)
(74) Vertreter: Herrmann, Peter Johannes, Dr.
(86) Internationale Anmeldenummer: CH9600288
(87) Internationale Veröffentlichungsnummer: WO9708371

(56) Entgegenhaltungen:
- EP-A- 0 423 807
- EP-A- 0 532 464
- DE-A- 1 907 782
- DE-A- 3 400 832
- GB-A- 2 148 788
- US-A- 2 807 863

## Beschreibung

Die Erfindung betrifft ein Verfahren zur Herstellung eines hochfesten, hochschrumpfenden Polyamid-66-Filamentgarns für industrielle Gewebe, insbesondere Airbaggewebe, durch mehrstufiges Verstrecken von Polyamid-66-LOY mittels wenigstens drei beheizbaren Streckrollenaggregaten oder Galettenduos und unmittelbarem Aufspulen des verstreckten Garns zu einem zylindrischen Garnkörpers' insbesondere zu einer Kreuzspule, sowie ein Polyamid-66-Filamentgarn.

Zum Aufspulen von hochschrumpfenden thermoplastischen Filamenten werden in der Regel sogenannte Copse verwendet, wobei ihnen ein für die Weiterverarbeitung günstiger Schutzzwirn erteilt wird. Der Nachteil der Copsaufwicklung liegt jedoch darin, dass die maximalen Aufspulgeschwindigkeiten im Bereich von nur einigen hundert Metern pro Minute liegen. Ein weiterer Nachteil der Copsaufwicklung besteht darin, dass die Garnkapazität eines Streckcops generell auf ca. 4 kg Garn limitiert ist. Eine wirtschaftliche Garnherstellung ist nach einem solchen Verfahren nicht mehr gewährleistet. Das unmittelbare Aufspulen von Hochschrumpfgarnen zu zylindrischen Spulen wäre wünschenswert. Es ist aber bisher nicht möglich gewesen, Garne aus thermoplastischen Polymeren mit hohem Thermoschrumpf aufzuwickeln. Solche Garne müssen, um eine unerwünschte Reduktion des Thermoschrumpfs zu verhindern, unter relativ hohen Fadenspannungen aufgespult werden. Dies hat gravierende Nachteile auf den Spulenaufbau. Infolge der hohen Fadenzugkraft entstehen innerhalb der Kreuzspule so hohe Radialkräfte, dass einerseits die Spulenhülsen deformiert werden, so dass die vollen Spulen nicht mehr vom Dorn der Spulmaschine abgenommen werden können.Ein weiterer Nachteil besteht andererseits darin, dass untolerierbare Wickeldeformationen beobachtet werden, die den Aufbau voller Spulen unmöglich machen.

Aus der DE-A-34 37 943 ist ein Verfahren zur Herstellung von Polyamid-66-Filamentgarn bekannt, bei dem das Garn eine hohe Festigkeit, eine hohe Dehnung und einen niedrigen Schrumpf aufweist und das sich, im Gegensatz zu Garnen mit einem hohen Schrumpf, ohne Probleme auf Kreuzspulen aufwickeln lässt. Die hierzu geeignete Vorrichtung, besteht aus mehreren beheizten Streckrollenaggregaten. Zur Verbesserung der Verstreckbarkeit des Garns werden zusätzlich Wärmequellen in Form von Kontaktheizern zwischen den Streckrollen vorgesehen. Es ist bekannt, dass beim Schmelzspinnprozess, bei einer Aufwickelgeschwindigkeit von 4500 m/min und darüber, die Aufwickelspannung so erhöht ist, dass eine Papierspule der Spulmaschine nicht mehr entnommen werden kann. Das Problem wird bei diesem Verfahren durch Relaxieren um etwa 10 % gelöst. Für das Aufspulen des verstreckten Garns werden keine Angaben gemacht. Die bekannten Garne werden bei Geschwindigkeiten von maximal 20 m/min aufgespult. Ziel des bekannten Verfahrens ist die Herstellung von sogenannten dimensionsstabilen Filamentgarnen für Reifenkordgewebe, mit hoher Festigkeit, hoher Dehnung und einem niedrigem Schrumpf, möglichst unter 5 %. Für diese Garne sind die Streckbedingungen und insbesondere die Aufspulbedingungen auf Kreuzspulen optimiert.

Neuerdings werden aber, speziell für den Einsatz in Airbaggeweben, vermehrt auch Garne mit hohem Thermoschrumpf verwendet. Derartige Garntypen lassen sich zwar unschwer erzeugen, jedoch lassen sie sich nicht ohne Probleme auf Kreuzspulen aufwickeln.

Aufgabe der Erfindung ist es, ein hochfestes, hochschrumpfendes Polyamid-66-Filamentgarn herzustellen, das sich anschliessend an die Verstreckung direkt auf Kreuzspulen aufwickeln lässt.

Eine weitere Aufgabe ist es, sowohl die Produktionsgeschwindigkeit als auch das Einheitsgewicht der Garnträger und somit die Wirtschaftlichkeit des Streck- und Spulverfahrens zu steigern. Einrichtungen zur Erzeugung von zylindrischen Kreuzspulen ermöglichen Produktionsgeschwindigkeiten von mehreren Tausend Metern pro Minute.

Die Aufgabe wird erfindungsgemäss dadurch gelöst, dass bei einem Relaxationsverhältnis von 4 bis 10%, die Temperatur des letzten Streckrollenaggregats vor der Aufwicklung zwischen 70°C und 160°C, insbesondere 80°C und 150°C, bevorzugt auf 90°C - 140°C und die Spulspannung auf weniger als 0,2 cN/tex, insbesondere auf weniger als 0,15 cN/tex, bevorzugt weniger als 0,13 cN/tex eingestellt werden.

Die Fadenspannung im Aufspulbereich wird im wesentlichen durch das Relaxationsverhältnis, d.h. durch das Verhältnis der Geschwindigkeiten der letzten Streckgalette und der Aufspuleinrichtung bestimmt. Es ist zweckmässig, das Relaxationsverhältnis zwischen 4 und 10% zu wählen.

Bei einer Temperatur der letzten Streckgalette von weniger als 70°C ist ein einwandfreier Spulenaufbau praktisch nicht möglich Bei einer Temperatur von über 160°C wird die Fadenspannung im Aufspulbereich so hoch, dass ebenfalls keine einwandfreien Kreuzspulen hergestellt werden können, oder aber der Thermoschrumpf wird durch Absenkung der Fadenspannung so tief, dass kein hochschrumpfendes Garn mehr erhalten werden kann.

Für einen akzeptablen Spulenaufbau einer zylindrischen Kreuzspule ist nur ein schmaler Bereich der Fadenspannung zulässig. Bei einer Spulspannung grösser als 0,2 cN/tex ist ein akzeptabler Spulenaufbau nicht mehr möglich. Die Kreuzspulen bilden an den Seitenkanten hohe Wülste, die durch die antreibende Walze flachgepresst werden. Als Folge davon werden die Flanken der Spulen nach aussen gedrückt, so dass sie schliesslich die Flanken der Garnträger überragen. Solche Spulen lassen sich nicht nur nicht ordentlich verpacken und versenden, sie ergeben auch bedeutende Schwierigkeiten beim nachfolgenden Abarbeiten des Garns, wobei häufig Fadenbrüche auftreten. Wird im umgekehrten Falle die Spulspannung zu gering gewählt, z.B. kleiner als 0.05 cN/dtex, dann wird das Garnpaket sehr weich. Es hat nicht genügend inneren Zusammenhalt, so dass es sich auch nicht gut versenden und abarbeiten lässt.

Da Spulmaschinen zur Herstellung von zylindrischen Kreuzspulen im Gegensatz zur herkömmlichen Copsaufwicklung Geschwindigkeiten von mehreren Tausend Metern pro Minute ermöglichen, ist es zweckmässig und wirtschaftlich, das Verstrecken in einen Spinnstreckprozess zu integrieren.

Das Polyamid-66-Filamentgarn weist bei einer relativen Viskosität (RV) von > 40, gemessen in 90 %-iger Ameisensäure gemäss ASTM 0789-81, eine Festigkeit von wenigsten 60 cN/tex, einer Dehnung von 10-25 % und einen Thermoschrumpf von 7-11 % bei 160°C auf und ist zu einer Kreuzspule mit wenigsten 6 kg Fadenmasse aufgewickelt. Es ist überraschend gelungen, ein so hochschrumpfendes Polyamidgarn zu 6 kg-Spulen anstelle der unwirtschaftlichen Copse mit nur maximal 4 kg Fassungsvermögen aufzuwickeln.

Das erfindungsgemässe Polyamid-66-Filamentgarn ist für industrielle Gewebe, insbesondere für Airbaggewebe geeignet, welche ausser einer hohen Festigkeit auch noch einen besonders hohen Thermoschrumpf aufweisen sollen.

Das erfindungsgemässe Verfahren soll anhand einer Verfahrensskizze näher beschrieben werden. Es zeigen:
Fig. 1 schematisch das erfindungsgemässe Verfahren
Fig. 2 schematisch eine Variante des erfindungsgemässen Verfahrens,

In Fig. 1 ist mit dem Bezugszeichen 1 ein unverstrecktes Polyamid-66-LOY Filament bezeichnet. Das Filament wird von einer nicht gezeigten Lieferwalze einem ersten beheizten Streckrollenaggregat 2 zugeführt. Zwischen der Lieferwalze und dem ersten Streckrollenaggregat 2 wird das unverstreckte Filament 1 um ca. 3% leicht verdehnt, um dem Filament 1 eine minimale Spannung zu erteilen. Die Fadenspannung muss so gewählt sein, dass ein ausreichender Kraftschluss zwischen dem Filament 1 und der Oberfläche des Streckrollenaggregats 2 gewährleistet ist, um der in der ersten Streckstufe auftretenden Streckkraft den erforderlichen Widerstand zu leisten. Zwischen einem zweiten auf etwa 180°C beheizten Streckrollenaggregat 3 und dem ersten Streckrollenaggregat 2 findet eine erste Verstreckung statt. Ein drittes Streckrollenaggregat 4 mit einer Oberflächentemperatur von 70°C bis 150°C ist dem beheizten Streckrollenaggregat 3 nachgeschaltet und bewirkt eine weitere zweite Verstreckung.

Nach der Verstreckung wird das verstreckte Filament 5 auf eine Kreuzspule 6 aufgewickelt. Zur Erniedrigung der Fadenspannung wird das Filament mit einer Geschwindigkeit aufgespult, welche um etwa 6% niedriger eingestellt ist als die Geschwindigkeit des Aggregats 4. Die Spulspannung wird dadurch auf beispielsweise 0,13 cN/dtex eingestellt. Alle Streckrollenaggregate werden von dem Filament 1 mehrfach umschlungen, um einerseits den erforderlichen Kraftschluss für die Verstreckung sicherzustellen und um andererseits einen ausreichenden Wärmeaustausch zwischen den beheizten Rollenoberflächen und dem Filament 1 zu gewährleisten.

Fig. 2 unterscheidet sich von Fig. 1 durch ein zusätzliches Streckrollenaggregat 7. Beim Verfahren nach dieser Variante wird das Streckrollenaggregat 7 beispielsweise auf eine Temperatur von 180°C beheizt. In diesem Fall wird die zweite Verstreckung zwischen den Streckrollenaggregaten 3 und 7 durchgeführt, während die Temperatur des Streckrollenaggregats 4. gegenüber der Anordnung in Fig. 1 nicht verändert wird. Die Geschwindigkeit des Streckrollenaggregats 4 ist dabei mindestens so hoch wie diejenige des Streckrollenaggregats 7.

Die Vorrichtung gemäss Figur 1 ist exemplarisch und nicht ausschliesslich zur Durchführung des Verfahrens geeignet. Eine für das Verfahren geeignete Vorrichtung kann anstelle der Streckrollenaggregate mit Separierrollen auch aus Galettenduos bestehen. Ferner können zwischen den Aggregaten weitere Elemente zur thermischen Behandlung des Garns wie Block- oder Strahlungsheizer, Heissluft- oder Dampfdüsen, angeordnet sein. Ferner ist es zweckmässig, das aufzuspulende Garn mittels einer Luftdüse oder ähnlichem zu verwirbeln, um dadurch die Weiterverarbeitbarkeit zu verbessern.

Diese Vorrichtung ist auch nicht für nur einen Filamentfaden geeignet, bei feineren Garnen, beispielsweise bei einem Titer von 470 dtex oder weniger, können auch zwei oder mehr Filamentfäden gleichzeitig verstreckt und auf einer entsprechend mehrendigen Aufspuleinheit aufgespult werden.

Die Arbeitsgeschwindigkeit dieser Vorrichtung liegt im Bereich zwischen 300 und 3'000 m/min. Sie ist somit wesentlich produktiver als herkömmliche Streckzwirnmaschinen, die den Faden auf Cops ablegen. Ferner können Kreuzspulen mit einer Fadenmasse von mehr als 10 kg hergestellt werden. Gegenüber der Copsaufmachung mit maximal 4 kg sind hierbei wesentlich weniger Manipulationen erforderlich. Die hohe Arbeitsgeschwindigkeit schränkt die Einsatzfähigkeit auch nicht auf das Verstrecken von bereits aufgespultem LOY-Filamentgarne ein. Sie ist prinzipiell auch für den Einsatz in einem integrierten Spinn-Streck-Verfahren geeignet.

Üblicherweise werden hochfeste Garne mit niedrigem Thermoschrumpf vor dem Aufspulen relaxiert. Dies geschieht im allgemeinen durch den Einsatz eines zusätzlichen Galettenaggregates, welches um einen definierten Betrag langsamer läuft als das letzte Streckrollenaggregat. Es ist aber auch möglich, die Fadenverkürzung unmittelbar innerhalb des Aufspulbereichs dadurch vorzunehmen, dass die Aufspulung mit einer geringeren Geschwindigkeit vorgenommen wird als derjenigen der letzten Streckgalette.

Zur Erzeugung eines hochschrumpfenden Garns muss im Gegensatz zur herkömmlichen Technik die Relaxation des Garns möglichst unterbunden werden. Es wird also die Aufgabe gestellt, einen Prozess bereitzustellen, der ein möglichst unrelaxiertes Garn aufspult. Theoretisch lässt sich das dadurch bewerkstelligen, dass man die Geschwindigkeit der Aufspuleinheit gleich oder nur geringfügig langsamer einstellt als die des letzten Galettenaggregats. Das hat aber sehr hohe Fadenspannungen zur Folge, unter denen der Aufbau einer Kreuzspule im allgemeinen nicht möglich ist.

Das Verfahren ist weiter anhand der nachfolgenden Beispiele erläutert.

### Beispiel 1 (Vergleich)

Ein LOY-Filamentgarn aus Polyamid 66 mit einer relativen Viskosität (RV) in Ameisensäure von 45 und einem Spinntiter von 1'270 dtex wurde zweifädig über die Vorrichtung gemäss Figur 1 geführt. Das Filamentgarn wurde unter den in Tabelle 1 angegebenen Bedingungen zweistufig im Verhältnis 5.3 : 1 auf den Titer 235 dtex verstreckt und innerhalb der Spulzone, d.h. zwischen dem Streckrollenaggregat 4 und der Kreuzspule 5 um 6.8 % relaxiert. Die Temperatur der letzten Streckaggregats betrug 230°C. Das erhaltene Filamentgarn wies eine Festigkeit von 74.5 cN/dtex bei einer Bruchdehnung von 22 % und einen Thermoschrumpf bei 160°C von 3.6 % auf. Es ist jedoch für spezielle Einsätze, z.B. für den Bereich Airbaggewebe wegen des niedrigen Thermoschrumpfes nicht geeignet.

### Beispiel 2 (Vergleich)

Ein LOY-Filamentgarn aus Polyamid 66 mit einer relativen Viskosität (RV) in Ameisensäure von 45 und mit einem für Airbaggewebe geeigneten hohen Thermoschrumpf wurde unter den im wesentlichen gleichen Streckbedingungen wie in Beispiel 1 dadurch erzielt, dass die Temperatur der letzten Streckgalette auf 160°C erniedrigt wurde. Das Relaxationsverhältnis wurde gegenüber Beispiel 1 unwesentlich auf 5.7 % erniedrigt. Das erhaltene Garn wies eine Festigkeit von 72 cN/tex bei einer Bruchdehnung von 16.6 % und einen Thermoschrumpf bei 160°C von 9.2 % auf.

Der untragbare Nachteil dieses Verfahrens lag jedoch darin, dass durch die Erniedrigung der Temperatur der letzten Streckgalette die Fadenspannung im Aufspulbereich mit 0.38 cN/dtex so hoch war, dass keine akzeptable Spulen aufgebaut werden konnten. Bereits nach 1.5 kg Fadenauflage waren die Spulen so stark deformiert und an den Flanken ausgebaucht, dass sie die als Träger dienenden Garnhülsen beidseitig überragten. Eine solche Spule ist sowohl für den Versand als auch für die Abarbeitung, z.B. in einer Weberei ungeeignet.

### Beispiel 3 (erfindungsgemäss)

Ein LOY-Filamentgarn aus Polyamid 66 mit einer relativen Viskosität (RV) in Ameisensäure von 45 mit einem für Airbag-Gewebe geeigneten hohen Thermoschrumpf wurde unter den im wesentlichen gleichen Streckbedingungen wie in Beispiel 1 dadurch erzielt, dass die Temperatur der letzten Streckgalette auf 105°C erniedrigt wurde. Das Relaxationsverhältnis wurde gegenüber Beispiel 1 unwesentlich auf 6.5 % erniedrigt. Das erhaltene Garn wies eine Festigkeit von 74.2 cN/tex bei einer Bruchdehnung von 17.4 % und einen Thermoschrumpf bei 160°C von 9.0 % auf. Die Fadenspannung im Aufspulbereich belief sich bei dieser Einstellung überraschend auf nur 0.13 cN/dtex wie in Beispiel 1. Auf diese Weise konnten ohne Probleme Kreuzspulen mit 7.5 kg Fadenauflage hergestellt werden. Der Aspekt dieser Spulen war gut: die Flanken waren gerade und am Spulenumfang war keine Schulterbildung zu beobachten.

### Beispiel 4 (erfindungsgemäss)

Zwei PA 66-Filamentgarne des Ausgangstiters 2'540 dtex wurden wie in Beispiel 3 gemeinsam zweistufig mit einem Streckverhältnis 5.4 verstreckt. Die Temperatur des Streckrollenaggregats 4 wurde auf 90°C abgesenkt. Bei einem Relaxationsverhältnis von 7.5 % wurde eine Fadenspannung im Aufspulbereich von 0.074 cN/dtex gemessen. Die Spulen enthielten eine Garnmasse von 10.3 kg und waren einwandfrei mit geraden Flanken und ohne Schulterbildung am Umfang. Der verstreckte Faden wies die in Tabelle 1 angegebenen Eigenschaften auf.

Die folgende Tabelle 1 zeigt die Prozessparameter nach dem erfindungsgemässen Verfahren, wobei auf einer Streckmaschine mit drei beheizten Streckrollenaggregaten, Galetten mit Separierrolle in zwei Stufen bei 800 m/min Endgeschwindigkeit auf das 5,4-fache seiner Ausgangslänge verstreckt wurde. In der gleichen Tabelle sind die Fadeneigenschaften angegeben.

**Tabelle 1:**

| Beispiel | 1 | 2 | 3 | 4 |
|---|---|---|---|---|
| Prozessparameter: | | schlecht | | |
| | | | | |
| Streckgeschwindigkeit [m/min] | 800 | 800 | 800 | 800 |
| Temp. letzte Galette [°C] | 230 | 160 | 105 | 90 |
| Streckverhältnis | 5.3 | 5.4 | 5.4 | 5.4 |
| Relaxationsverhältnis [%] | 6.8 | 5.7 | 6.5 | 7.5 |
| Spulspannung [cN/dtex] | .13 | .38 | .13 | .074 |
| | | | | |
| Fadenmasse pro Spule [kg] | 7.5 | 1.5 | 7.5 | 10.3 |
| Spulenaufbau: | gut | schlecht | gut | gut |
| | | | | |
| Fadeneigenschaften: | | | | |
| Titer [dtex] | 235 | 235 | 235 | 470 |
| Festigkeit [cN/tex] | 74.5 | 72.0 | 74.2 | 74.2 |
| Bruchdehnung [%] | 22 | 16.6 | 17.4 | 18.7 |
| Thermoschrumpf 160°C [%] | 3.6 | 9.2 | 9.0 | 9.3 |

Die erfindungsgemässe Vorrichtung besitzt gegenüber den bekannten Vorrichtungen zwei wesentliche Vorteile. Es können einerseits zwei oder mehr Fäden gleichzeitig verstreckt und aufgespult werden und andererseits kann die Produktionsgeschwindigkeit wegen der leistungsfähigeren Aufspulung auf Kreuzspulen gegenüber dem herkömmlichen Streckzwirnen gesteigert werden. Das erfindungsgemässe Garn ist besonders zur Herstellung von Airbaggeweben geeignet.

## Patentansprüche

1. Verfahren zur Herstellung eines hochfesten, hochschrumpfenden Polyamid-66-Filamentgarns für industrielle Gewebe, insbesondere für Airbaggewebe, durch mehrstufiges Verstrecken von Polyamid-66-LOY Filament (1), mit einer relativen Viskosität RV von wenigstens 40, mittels wenigstens drei beheizbaren Streckrollenaggregaten (2,3,4,7) und unmittelbaren Aufspulen des verstreckten Garns (5) auf einen zylindrischen Garnträger (6), dadurch gekennzeichnet, dass bei einem Relaxationsverhältnis von 4 bis 10 %, die Temperatur des letzten Streckrollenaggregates (4) vor der Aufwicklung zwischen 70°C und 160°C und die Spulspannung auf weniger als 0,2 cN/tex eingestellt werden.

2. Verfahren nach den Anspruch 1, dadurch gekennzeichnet, dass das Verstrecken integraler Bestandteil eines Spinn-Streckprozesses ist.

3. Verfahren nach den Ansprüchen 1 bis 2, dadurch gekennzeichnet, dass eine Kreuzspule mit wenigstens 6 kg Garn bewickelt wird.

4. Polyamid-66-Filamentgarn für industrielle Gewebe, dadurch gekennzeichnet, dass das Polyamid-66-Filamentgarn eine Festigkeit von wenigsten 60 cN/tex, eine Dehnung von 10 bis 25 % und einen Thermoschrumpf von 7-11 % (160°C) aufweist und mit wenigsten 6 kg Auflage auf einer Spulenhülse (Kreuzspule) aufgewickelt ist.

## Claims

1. Process for producing a high strength, high shrinkage nylon-6,6 filament yarn for industrial fabrics, especially for airbag fabrics, by multistageddrawing of nylon-6,6 LOY filament (1) having a relative viscosity RV of at least 40 by means of at least three heatable draw roll assemblies (2, 3, 4, 7) and directly winding the drawn yarn (5) onto a cylindrical yarn support (6), characterized in that with a relaxation ratio of 4 to 10%, the temperature of the last draw roll assembly (4) prior to the wind-up is set to between 70°C and 160°C, and the winding tension is set to less than 0.2 cN/tex.

2. Process according to Claim 1, characterized in that the drawing is an integral part of a spin-draw process.

3. Process according to Claims 1 and 2, characterized in that the wound cheese produced comprises at least 6 kg of yarn.

4. Nylon-6,6 filament yarn for industrial fabrics, characterized in that the nylon-6,6 filament yarn has a tenacity of at least 60 cN/tex, an elongation of 10 to 25% and a thermal shrinkage of 7-11% (160°C) and has been wound onto the cheese comprising at least 6 kg of yarn.

## Revendications

1. Procédé pour la fabrication d'un fil filamentaire en polyamide 6.6, à haute résistance et à retrait élevé, pour tissus industriels, en particulier pour tissus d'airbag, par étirage en plusieurs étapes d'un filament de polyamide 6.6 LOY (1) avec une viscosité relative RV d'au moins 40, au moyen d'au moins trois agrégats de rouleaux d'étirage (2,3,4,7) et d'un bobinage consécutif du fil étiré (5) sur un support cylindrique (6), procédé caractérisé en ce que pour un rapport de relaxation de 4 à 10 %, la température du dernier agrégat de rouleaux d'étirage avant le bobinage (4) est réglée entre 70°C et 160°C et la tension de bobinage est réglée à un niveau inférieur à 0,2 cN/tex.

2. Procédé selon la revendication 1, caractérisé en ce que l'étirage fait partie intégrante d'un processus de filature à étirage intégré.

3. Procédé selon les revendications 1 à 2, caractérisé en ce qu' une bobine croisée est bobinée avec au moins 6 kg de fil.

4. Fil filamentaire en polyamide 6.6 pour tissus industriels, caractérisé en ce que le fil filamentaire en polyamide 6.6 montre une ténacité d'au moins 60 cN/tex, un allongement de 10 à 25 % et un retrait thermique de 7 - 11 % (160°C), et est bobiné avec au moins 6 kg d'enroulement sur un tube de bobine (bobine croisée).
